# EUROPÄISCHE PATENTSCHRIFT

(11) **EP 0 181 587 B1**
(45) Veröffentlichungstag und Bekanntmachung des Hinweises auf die Patenterteilung: **31.05.1989**
(21) Anmeldenummer: 85114008.7
(22) Anmeldetag: 04.11.1985
(51) Int. Cl.: H01B 1/22, H01B 1/24, H01B 1/12

(54) **Antistatische bzw. elektrisch halbleitende thermoplastische Polymerblends, Verfahren zu deren Herstellung und deren Verwendung**
Antistatic or electrically semiconductive polymer blends, process for their manufacture and their use
Mélanges polymères thermoplastiques antistatiques ou électriquement semi-conducteurs, procédé pour leur fabrication et leur mise en oeuvre

(30) Priorität: 07.11.1984 DE 3440617
(43) Veröffentlichungstag der Anmeldung: 21.05.1986
(73) Patentinhaber: Zipperling Kessler & Co (GmbH & Co), D-22926 Ahrensburg (DE)
(72) Erfinder: Wessling, Bernhard, Dr., D-2071 Tremsbüttel (DE)
(74) Vertreter: UEXKÜLL & STOLBERG

(56) Entgegenhaltungen:
- US-A- 4 265 789

## Beschreibung

Es ist bekannt, thermoplastischen Polymeren, die an sich elektrische Isolatoren sind, verschiedenartige elektrisch leitfähige Stoffe zuzusetzen. Mit vorwiegend nicht polymeren Zusatzstoffen, wie insbesondere Antistatika lassen sich statisch leicht aufladbare Polymere antistatisch ausrüsten. Man kann auf diese Weise eine Erniedrigung des Oberflächenwiderstandes von 10¹² bis 10¹⁶ Q bis auf ca. 10⁸ bis 10¹⁰ Q erreichen (vergl. DE-PS-3 347 704.3). Eine weitere Erniedrigung des spezifischen Widerstandes auf ca. 10¹ bis 10⁷ Qcm (halbleitende bis antistatische Ausrüstung) gelingt mit Hilfe von leitfähigen Zusätzen wie Metallfasern oder -partikeln, Kohlefasern, Leitruß (vergl. A. Sternfield, Modern Plastics International, Nr. 7, 48ff (1982)). Diese Zusätze finden in Mengen von etwa 10 bis 30 Gew.-% Anwendung. Sie führen nicht nur zu einer oberflächlichen antistatischen Ausrüstung, sondern auch zu einer Erniedrigung des Durchgangswiderstandes.

Neuerdings ist es darüber hinaus gelungen, elektrisch nicht leitfähigen Polymeren elektrisch leitfähige Polymere oder nicht polymere organische Leiter zuzusetzen und auf diese Weise antistatische bis halbleitende Polymerblends herzustellen (vergl. EP-A-168 620).

In allen diesen Fällen ist die Erhöhung der elektrischen Leitfähigkeit vom Ausgangswert des nicht leitenden Polymers auf einen für den leitfähigen Stoff charakteristischen Wert von der Konzentration des zugesetzten Stoffes nicht linear abhängig. Vielmehr wird am Durchbruchspunkt (Perkolationspunkt) ein mehr oder weniger steiler Anstieg der Leitfähigkeit beobachtet, der darauf beruht, daß sich die Teilchen des leitfähigen Stoffes nun ausreichend nahekommen bzw. berühren und dadurch kontinuierliche Strompfade oder Leiterbahnen ausbilden. Der Durchbruchspunkt ist von der Geometrie, insbesondere dem Verhältnis von Länge zu Durchmesser, und der Oberfläche der zugesetzten Teilchen, von der Art des Polymeren, und von der angewendeten Dispergiermethode äußerst stark abhängig. Der Perkolationspunkt ist der Wendepunkt der Kurve, wenn man den Logarithmus der Leitfähigkeit gegen die Konzentration des leitfähigen Zusatzes aufträgt.

Es ist bislang nicht möglich, den Leitfähigkeitsdurchbruch (die Perkolation) theoretisch genau zu beschreiben und insbesondere vorherzusagen. K. Miyasaka et al. (J. Mat. Sci. 17, 1610 - 1616 (1982)) haben eine Theorie auf der Basis der Grenzflächenspannung ausgearbeitet, die für qualitative Betrachtungen hilfreich ist. In der Praxis benötigt man jedoch wesentlich höhere Anteile an leitfähigen Zusätzen als von Miyasaka theoretisch ermittelt. Vermutlich beruht dies darauf, daß bei der Einarbeitung der Zusätze in Polymere und der Weiterverarbeitung der Polymerblends zu Endprodukten Leitfähigkeitsbrücken unterbrochen werden. Im Prinzip kann der leitfähige Zusatz drei Phasen durchlaufen: Vom undispergierten Agglomerat (max. Kohäsionskontakte) über eine Kettenstruktur (Gleichgewicht zwischen Kohäsion und Adhäsion) zur voll dispergierten Phase (max. Adhäsion).

Die Einarbeitung von hohen Anteilen von beispielsweise 10 bis 30 Gew.-% Leitruß mit sehr großer Oberfläche erfordert viel Energie und beeinträchtigt die Verarbeitungseigenschaften (sehr starke Schmelzviskositätserhöhung), die Hitze-, Oxidations- und Langzeitstabilität sowie die mechanischen Eigenschaften der Polymeren in erheblichem Ausmaß. Darüber hinaus steigen mit dem Gehalt an leitfähigen Zusätzen die Materialkosten ganz beträchtlich, nämlich um etwa 10 % je Steigerung des Anteils an leitfähigen Zusätzen um 1 %. Es wurden daher immer wieder Versuche unternommen, den erforderlichen Zusatzgehalt durch Änderung der Oberfläche bzw. des Länge : Durchmesser-Verhältnisses oder durch Optimierung der Verarbeitungsverfahren zu senken. Andererseits wurde versucht, durch polymere Zusätze eine Erhöhung der Stabilität und eine Verbesserung der Verarbeitbarkeit der mechanischen Eigenschaften zu erreichen.

So beschreiben die DE-OS-2 901 758 und 2 901 776 die Herstellung eines Netzwerkes aus Leitruß (durch das der Strom fließt) in einer Preßmasse aus Polyethylen als Matrix. Die beschriebene Preßmasse eignet sich nur zur diskontinuierlichen Herstellung von Platten im Preßverfahren, nicht aber zur kontinuierlichen Verarbeitung durch Extrudieren oder andere übliche Verarbeitungsverfahren für Thermoplaste, da dabei das Netzwerk und damit die Leitfähigkeit zerstört werden.

Die US-PS-4 265 789 (und die dort zum Stand der Technik genannten weiteren Veröffentlichungen) beschreiben Polymerblends mit einem sehr hohen Gehalt an Leitruß. Die DE-OS-3 208 841 und 3 208 842 offenbaren die zwei- bis dreistufige Herstellung von Leitruß enthaltenden Polyvinylchloridblends mit anderen Polymeren, insbesondere Ethylen-Vinylacetat-Copolymeren. Die thermoplastische Masse soll homogen verteilt 15 Gew.-% Ruß enthalten, die Polymerbestandteile und das Verfahren dienen dabei der Verbesserung der Verarbeitbarkeit. Die DE-OS 25 17 358 erwähnt den Zusatz von Kautschuk zur Erhöhung der Schlagzugzähigkeit, ohne daß eine Verminderung des Rußanteils erreicht wird. Der Ruß wird dabei einer vorher hergestellten homogenen Polymer/Kautschukmischung zugesetzt.

Die Autoren der DE-AS-2 435 418 beobachteten bei der Herstellung von rußhaltigen Polyethylen/Polyamidblends, daß der Ruß sich in der Polyethylenphase konzentriert und nicht in den Polyamidinseln aufhält. Dies läßt sich durch die große Differenz der Erweichungs- bzw. Schmelzbereiche sowie die Unverträglichkeit der beiden Polymeren leicht erklären. Im Prinzip verhält sich dabei das Polyamid wie ein nicht schmelzender Füllstoff, so daß kein verträglicher Blend mit guten Anwendungseigenschaften erhalten wird. Die für eine ausreichende Leitfähigkeit erforderlichen Rußgehalte sind sehr hoch und übertreffen noch die in der heutigen industriellen Praxis üblichen Gehalte in homogenen Zubereitungen auf Basis eines Polymeren oder mehrerer voll verträglicher Polymerer.

Zur Verbesserung der Wärmestabilität von Polyoxymethylen beschreibt die DE-AS-2 808 675 ein Verfahren, bei dem mit Leitruß versetztes Polyethylen dem Polyoxymethylenharz zugesetzt wird. Auf diese Weise erreicht man allerdings nur Oberflächenwiderstände von mehr als 10⁶ Q.

Es sind bislang keine Formulierung und kein Verfahren zur Herstellung von Polymercompounds bekannt, bei denen die Anteile an leitfähigen Stoffen zum Erreichen definierter Oberflächen- und/oder spezifischer Widerstände gegenüber den in der Praxis bislang üblichen Zusatzmengen deutlich, ggf. sogar bis in die Nähe oder unterhalb der für die jeweiligen Compounds geltenden Perkolationspunkte erniedrigt werden können.

Aufgabe der Erfindung ist es daher, antistatische bzw. elektrisch halbleitende thermoplastisch verarbeitbare Polymerblends bereitzustellen, welche einen deutlich niedrigeren Gehalt an elektrisch leitfähigen Zusätzen als bislang üblich enthalten, sich aber thermoplastisch unter (zumindest weitgehendem) Erhalt der Leitfähigkeit verarbeiten lassen und gute mechanische Eigenschaften aufweisen. Die bislang zur Erreichung der Perkolation erforderlichen Zusatzmengen liegen bei etwa 10 bis 20 Gew.-% Ruß bzw. etwa 30 bis 50 Gew.-% Metallpulver, abhängig von der Geometrie und Oberfläche der Teilchen, der Grenzflächenspannung des Polymeren und der Temperatur (vergl. hierzu auch Miyasaka, a.a.O., wobei die theoretischen Werte praktisch bisher nicht erreichbar sind). Gegenstand der Erfindung sind antistatische bzw. elektrisch halbleitende thermoplastische Polymerblends auf Basis von organischen Polymeren und elektrisch leitfähigen Stoffen, welche dadurch gekennzeichnet sind, daß sie zwei teilverträgliche thermoplastische Polymere A und B enthalten, von denen das Polymer A bei gegebener Temperatur im Vergleich zum Polymer B eine niedrigere Schmelzviskosität aufweist und zwischen denen eine Löslichkeitsparameter-Differenz von etwa 0,3 bis 1,5 (cal/cm³)¹/² besteht, wobei das die kontinuierliche Phase bildende Polymer A im wesentlichen die elektrisch leitfähigen Stoffe enthält.

Grundlagen der Löslichkeitsparameter-Theorie sowie Werte dazu findet man in
a) O. Olabisi u.a., Polymer-Polymer Miscibility, N.Y. 1979
b) D. Paul, S. Newman, Polymer Blends, N.Y. 1978
c) K. Solc, Polymer Compatibility, Chur/Schweiz 1980
d) J. Brandrup u.a., Polymer Handbook, N.Y. 1975
e) A. Barton, Handbook of Solubility Parameters, Boca Raton, 1985

Überraschenderweise gelingt es auf diese Weise, Polymerblends mit hervorragenden Verarbeitungseigenschaften und mechanischen Eigenschaften herzustellen, die bereits bei Zusatz von weniger als 10, vorzugsweise etwa 4 bis 8 Gew.-% Leitruß eine Leitfähigkeit zeigen, welche bislang nur mit einem Rußanteil von mindestens 10 bis 15 Gew.-% erreichbar war. Offenbar gelingt es, die leitfähigen Zusätze auf schmale, aber durchgehende Leiterbahnen zu konzentrieren und so eine zu starke Dispergierung des leitfähigen Zusatzstoffes zu vermeiden, wie sie bei der herkömmlichen Arbeitsweise auftritt. Gegenüber dem Stand der Technik ist eine erheblich genauere Einstellung der gewünschten Leitfähigkeit insbesondere in der Nähe des Perkolationspunktes möglich.

Der Erfolg der Erfindung beruht anscheinend darauf, daß mindestens zwei Polymere verwendet werden, deren Löslichkeitsparameter sich um mindestens etwa 0,3, höchstens aber etwa 1,5 (cal/cm³)¹/² unterscheiden und deren Schmelzviskosität ebenfalls unterschiedlich ist (dabei soll die Schmelzviskosität des Polymeren A ohne Zusatz der leitfähigen Stoffe niedriger sein als die des Polymeren B, jeweils gemessen bei derselben Temperatur). Dabei bilden sich offenbar zwei kontinuierliche Phasen, die sich gegenseitig durchdringen (interpenetrierende Netzwerke) und deren Phasengrenzen aufgrund der Teilverträglichkeit der Polymeren eine gute Adhäsion aufweisen. Besonders geeignete Kombinationen, welche den erfindungsgemäßen Bedingungen entsprechen, sind beispielsweise die folgenden:
Ethylen-Vinylacetat-Copolymer(EVA)/Polyvinylchlorid(PVC),
Ethylen-Vinylacetat-Copolymer(EVA)/Polyethylen(PE),
chloriertes Polyethylen(PEC)/Acrylnitril-Butadien-Styrol-Copolymer(ABS),
Styrol-Butadien-Styroi-Blockcopolymer(SBS)/Polyethylen(PE),
Polystyrof(PS)/Styrol-Butadien-Styrol-Blockcopolymer(SBS),
Polyamid-Copolymer(PA)/Polyamid(PA),
Polyamid(PA)/Polyoxymethylen(POM),
Ethylen-Vinylacetat-Copolymer(EVA)/Acrylnitrii-Butadien-Styroi-Copolymer(ABS), Poly-a-Methylstyrol/Polyvinylchlorid(PVC),
Ethylen-Vinylacetat-Kohlenmonoxid-Copolymer(EVA-CO))/Polyvinylchlorid(PVC), Ethylen-Vinylacetat-Kohlenmonoxid-Copolymer(EVA-CO))/Polyurethan(PUR),
Polyurethan(PUR)/Polyamid(PA),
Polyurethan(PUR)/Polycarbonat(PC),
Polycaprolacton(PCL)/Polyetherpolyurethan(PUR-ether),
Polyesterpolyurethan(PUR-ester)/Polyvinylchlorid(PVC),
Polyurethan(PUR)/Acrylnitril-Butadien-Styrol-Copolymer(ABS),
Polycaprolacton(PCL)/Acrylnitrii-Methacrylat-Butadien-Copolymer,
Polycaprolacton(PCL)/Polyurethan(PUR) oder
Polycaprolacton(PCL)/Ethylen-Vinylacetat-Copolymer(EVA).

Darüber hinaus ist es auch möglich, daß Polymer A und/oder Polymer B Mischungen von untereinander voll verträglichen thermoplastischen Polymeren sind. Beispiele für solche Mischungen sind Styrol-Acrylnitril-Copolymer(SAN) mit chloriertem Polyethylen(PEC) und Polyvinylbutyral (PVB) mit Polyvinylpyrrolidon-Vinylacetat-Copolymer(PVP-VA).

Der leitfähige Zusatz befindet sich im wesentlichen in dem die kontinuierliche Phase des Blends bildenden Polymer A. Bezogen auf das Polymer B liegt Polymer A normalerweise im Unterschuß vor, d.h. es findet ein Gewichtsverhältnis Polymer A : Polymer B < 1 : 1 Anwendung. Vorzugsweise liegt der Anteil an Polymer A in dem Gemisch der Polymeren A und B bei etwa 20 bis 40 Gew.-%. In gewissem Umfang richtet sich die Menge an Polymer A nach der Menge der vorhandenen leitfähigen Zusatzstoffe, da bezogen auf den gesamten Blend die Menge an Polymer A und leitfähigen Zusatzstoffen vorzugsweise unter 50 Gew.-%, beispielsweise bei 10 bis 49 Gew.-% liegen sollte.

Als elektrisch leitfähiger Zusatzstoff findet vorzugsweise Leitruß mit einer BET-Oberfläche > 250 m²/g und mit einer Dibutylphthalat-Absorption > 140 cm³/100 g Verwendung. Geeignet sind ferner Kohlenstoff-Fasern, Metallpulver oder -fasern, elektrisch leitfähige organische Polymere oder nicht polymere organische Leiter. Unter "leitfähigen Polymeren" werden polykonjugierte Systeme verstanden, wie sie in Polyacetylen (PAc), Poly-1,3,5,...n-substituierten Polyacetylenen, Acetlyencopolymeren, sowie 1,3-tetramethylen-überbrückten Polymeren, z. B. in aus der Polymerisation von 1,6-Heptadiin resultierenden Polymeren und ähnlichen Derivaten von Polyacetylen vorliegen; ferner gehören hierzu die unterschiedlichen Modifikationen von Polyparaphenylenen (PPP), die unterschiedlichen Modifikationen von Polypyrrolen (PPy), die unterschiedlichen Modifikationen von Polyphthalocyaninen (PPhc) und andere polymere organische Leiter. Diese können als solche oder als mit oxidierenden oder reduzierenden Stoffen komplexierte ("dotierte") Polymere vorliegen; die Komplexierung führt in der Regel zu einer Erhöhung der elektrischen Leitfähigkeit um mehrere Zehnerpotenzen bis in den Bereich metallischer Leiter hinein. Unter "organischen Leitern" werden leitende nicht-polymere organische Stoffe verstanden, insbesondere Komplexsalze bzw. Charge-Transfer-Komplexe, z. B. die unterschiedlichen Modifikationen von Tetracyanochinodimethan (TCNQ)-Salzen.

Auch Gemische von mehreren der vorstehend aufgeführten leitfähigen Zusatzstoffe können Verwendung finden. Leitruß wird den erfindungsgemäßen Polymerblends vorzugsweise in einer Menge von 0,5 bis 10, insbesondere 4 bis 10 Gew.-%, bezogen auf den Polymerblend, zugesetzt. Für andere Stoffe, z. B. Metallpulver kann der erforderliche Gehalt u.U. höher liegen und bis zu 30 Gew.-% betragen; er ist jedoch regelmäßig niedriger als bei den bislang bekannten Erzeugnissen, bei denen der leitfähige Zusatzstoff in dem Polymer gleichmäßig dispergiert vorliegt. Man erreicht Obeflächenwiderstandswerte von 10 bis 10⁶ S2.

Besondere Vorteile werden bei Verwendung der oben erwähnten intrinsisch leitfähigen Polymeren oder nicht polymeren organischen Leiter erreicht, da sich hierbei im Vergleich zu allen anderen Zusätzen die Anteile nochmals erheblich senken lassen. Besonders überraschend ist dabei die Feststellung, daß sich leitfähige Polymere wie z. B. Polyacetylen bei Verwendung eines geeigneten Polymers A, z. B. Polycaprolacton, in nahezu alle Polymeren einarbeiten lassen, wobei sich im Lichtmikroskop einphasige Mikrostrukturen (mit Styrol/Acrylnitril-Copolymer, Polyvinylchlorid oder Polycarbonat als Polymer B), Tropfenstrukturen (mit Polyethylen oder Ethylen-Vinylacetat als Polymer B) oder auch die besonders bevorzugten Leiterbahnen (mit Polyetherpolyurethan oder Acrylnitril/Methacrylat/Butadien-Copolymer als Polymer B) ausbilden können. Schon mit einem Zusatz in der Größenordnung von 1 bis 3 Gew.-% wird ein Oberflächenwiderstand von etwa 10⁵ bis 10⁸ 2 erhalten.

Die erfindungsgemäßen Polymerblends können darüber hinaus übliche Zusatzstoffe wie Stabilisierungsmittel, Pigmente, Gleitmittel usw. enthalten. Gemäß einer besonderen Ausführungsform der Erfindung ist es möglich, chemische Vernetzer, z. B. ein vorzugsweise flüssiges Peroxid, zuzusetzen und dadurch bei der späteren Verarbeitung der Blends unter Erhitzen eine Vernetzung der Polymeren zu erreichen, welche eine mechanische Stabilisierung der erfindungsgemäß erzielten Leiterbahnen bewirkt.

Besonders bevorzugt wird der Vernetzer dem Polymeren A bzw. dem aus Polymer A und den leitfähigen Stoffen bestehenden Leitfähigkeitskonzentrat zugesetzt, um die Leiterbahnen in der Matrix aus Polymer B zu stabilisieren. Es ist jedoch auch möglich, den Vernetzer in das Polymer B oder den Polymerblend einzuarbeiten und auf diese Weise eine Fixierung der sich ausbildenden Strukturen zu erreichen.

Zur Herstellung der erfindungsgemäßen Polymerblends kann man so vorgehen, daß man in einem ersten Schritt die leitfähigen Stoffe in einer Lösung oder Schmelze des Polymers A oder eines Präpolymers für das Polymer A dispergiert, ggf. das Lösungsmittel entfernt, und anschließend in einem zweiten Schritt das so hergestellte Leitfähigkeitskonzentrat mit dem Polymer B aufschmilzt und bei Verwendung eines Präpolymers polymerisiert. Andererseits ist es bei Verwendung geeigneter Polymer-Kombinationen auch möglich, die leitfähigen Stoffe direkt in eine Schmelze aus den Polymeren A und B einzudispergieren. Die erstgenannte Arbeitsweise eignet sich beispielsweise besonders für die Kombination aus Ethylen-Vinylacetat (Polymer A) und Polyvinylchlorid (Polymer B), da man bei Herstellung eines Leitfähigkeitskonzentrats aus diesem Polymer A und Ruß und anschließender Schmelzvermischung mit dem Polymer B wesentlich bessere Ergebnisse, insbesondere einen noch niedrigeren Rußgehalt bei gleicher elektrischer Leitfähigkeit, erhält als beim Einschrittverfahren. Andererseits ist es z. B. bei Verwendung von Styrol-Butadien-Styrol-Copolymer als Polymer B und Polystyrol als Polymer A möglich, beide Polymere gemeinsam zu schmelzen und in einem Schritt, z. B. in einem Banbury-Kneter oder einem Doppelschnecken-Knetextruder die leitfähigen Stoffe einzuarbeiten. Es ist auch möglich, daß 1-Schritt- und das 2-Schritt-Verfahren miteinander zu kombinieren, d.h. zunächst die Mischung aus Polymer A und dem Leitfähigkeitszusatz herzustellen und anschließend die Polymeren A und B miteinander zu mischen, wobei ein weiterer Teil des Leitfähigkeitszusatzes zugegeben wird.

Die mechanischen Eigenschaften der erfindungsgemäßen Polymerblends sind hervorragend. Sie zeigen insbesondere sehr gute Schlagzähigkeitswerte ("ohne Bruch").

Zur Verwendung in dem vorstehend beschriebenen Herstellungsverfahren dienen Leitfähigkeitskonzentrate, welche das Polymer A und einen leitfähigen Stoff enthalten. In dem Leitfähigkeitskonzentrat kann Leitruß in einer Menge von mehr als 15 Gew.-%, vorzugsweise etwa 20 Gew.-%, Metallpulver in einer Menge von mehr als 50 Gew.-%, oder ein organisches leitfähiges Polymer bzw. ein nicht polymerer organischer Leiter in einer Menge von mehr als 10, vorzugsweise etwa 15 Gew.-% vorhanden sein. Vorzugsweise werden diese Leitfähigkeitskonzentrate bei der Herstellung von Endprodukten direkt dem Polymer B zugesetzt.

Wie oben bereits erwähnt, kann es u.U. erwünscht sein, zur Stabilisierung der Struktur eine Vernetzung der Polymeren durchzuführen. Bei Zusatz chemischer Vernetzer zu dem Polymerblend kann dies durch Erhitzen bei der Herstellung des Blends oder bei dessen Verarbeitung erfolgen. Andererseits ist es auch möglich, die Vernetzung in an sich bekannter Weise durch Bestrahlung zu erreichen.

In bestimmten Fällen kann es von Vorteil sein, während oder unmittelbar nach der Einarbeitung der leitfähigen Stoffe chemische Reaktionen stattfinden zu lassen, um die Gebrauchseigenschaften der leitfähigen Blends bzw. der daraus hergestellten Fertigteile weiter zu verbessern. Beispielsweise kann man in an sich bekannter Weise (J. Gabbert, Preprints of 3. Int. Conf. on Reactive Processing of Polymers in Straßburg vom 5. bis 7.9. 1984, Seite 137; J. van der Loos, a.a.O. Seite 149) ein bei Raumtemperatur flüssiges Präpolymer der folgenden Formel

### FIGOO/25

in der R ein zweiwertiger Kohlenwasserstoffrest und n = 50 bis 5000 ist, leitfähige Stoffe wie Leitruß einarbeiten und dieses in an sich bekannter Weise mit Caprolactam (als Polymer B) und einem Katalysator vermischen. Beim Extrudieren der Mischung erhält man ein leitfähiges, thermoplastisch verarbeitbares Blockcopolymer, in dem die von dem Präpolymer abgeleiteten Blöcke eine kontinuierliche Leiterbahn in der Matrix bilden. Man erreicht so spezifische Leitfähigkeitswerte um 10² bis 10⁴ Qcm bei einem Gehalt an Präpolymer von 10 bis 20 Gew.-% und einem Rußgehalt in dem Präpolymer von etwa 20 % entsprechend einem Rußgehalt in dem Blend von 2 bis 4 Gew.-%.

Es ist vorteilhaft, die Polypropylenoxidkette durch Polycaprolacton zu ersetzen und daraus ein anderes Präpolymer zu erzeugen, wenn statt Leitruß z. B. Polyacetylen als leitfähiger Stoff eingearbeitet werden soll.

In bestimmten Fällen kann zur Erzeugung der erfindungsgemäß notwendigen Teilverträglichkeit zwischen den Polymeren A und B eine chemische Reaktion stattfinden. Dabei entstehen an den Grenzflächen zwischen den Phasen A und B Copolymere aus A und B. Dies kann beispielsweise durch katalysierte oder unkatalysierte Additions-, Veresterungs-, Umesterungs-, Verseifungs-, Umamidierungs- oder Eliminierungsreaktionen und ähnliche geschehen. Voraussetzung ist, daß nicht-reaktive Polymere (wie Polyolefine oder Polystyrol) vorher (z. B. mit Maleinsäureanhydrid) in an sich bekannter Weise funktionalisiert werden bzw. daß reaktive Gruppen (z. B. Ester oder Hydroxylgruppen enthaltende Polymere) verwendet werden. Geeignete Polymerblends sind beispielsweise
Maleinsäureanhydrid-modifiziertes Ethylen-Propylen-Dien-Terpolymer/Polyamid,
Maleinsäureanhydrid-modifiziertes Polyethylen/Polyamid,
Maleinsäureanhydrid-modifiziertes Polyethylen/Polystyrol,
Maleinsäureanhydrid-modifiziertes Polystyrol/Polyethylen,
Polycaprolacton/Maleinsäureanhydrid-modifiziertes Polyethylen,
Polycaprolacton/Maleinsäureanhydridmodifiziertes Ethylen-Propylen-Dien-Terpolymer,
Polycaprolacton/Maleinsäureanhydrid-modifiziertes Polystyrol,
Polyvinylalkohol/Ethylen-Vinylacetat-Copolymer,
Cellulosepropionat/Ethylen-Vinylacetat-Copolymer,
Cellulosepropionat/Polyethylenterephthalat,
Cellulosepropionat/Polycarbonat,
Ethylen-Vinylacetat-Copolymer/Polyethylenterephthalat,
Ethylen-Vinylacetat-Copolymer/Polycarbonat.

Die erwünschte Kopplungsreakation muß ggf. katalysiert werden, z. B. Umesterungs- oder Umamidierungsreaktionen mit p-Toluolsulfonsäure.

Auf die vorstehende Weise ist es möglich, eigentlich unverträgliche Polymerpaare, die nach dem erfindungsgemäßen Verfahren an sich keine Leiterbahnen ausbilden würden, teilverträglich zu machen. Besonders augenfällig ist dies bei den Polymerpaaren Polyethylen/Polyamid oder Ethylen-Propylen-Dien-Terpolymer/Polyamid. Ohne Kompatibilisierungsreaktionen bilden sich je nach den Viskositätsverhältnissen rußhaltige oder rußfreie tropfenförmige eingeschlossene Phasen, nach der vorstehend beschriebenen Kompatibilisierung jedoch Leiterbahnen. Hierzu gibt man zum EPDM oder zum Polyethylen Maleinsäureanhydrid und ein Peroxid, läßt dies in der Schmelze reagieren und gibt dann den Ruß hinzu. Die gegebenenfalls granulierte Mischung verarbeitet man dann gemeinsam mit einem Polyamid.

Auch bei bereits teilverträglichen erfindungsgemäßen Polymerpaaren kann die in-situ-Erzeugung von Copolymeren zur Stabilisierung der Grenzflächen vorteilhaft sein. In der EP-A-168 620 wurde die Kristallisation von in Polycaprolacton gelöstem N-Methylchinolin-TCNQ beschrieben. Mit der vorliegenden Erfindung ist es möglich, eine z. B. 1 bis 3 Gew.-% TCNQ in Polycaprolacton enthaltende Mischung in Ethylen-VinylacetatCopolymere einzuarbeiten, wobei sich Netzwerke ausbilden. Bei der Auskristallisation des TCNQ-Salzes separieren die Phasen jedoch teilweise wieder, da die Mischung längere Zeit ohne Scherung thermoplastisch gehalten werden muß und die Verträglichkeit zur Aufrechterhaltung der mikroskopisch feinen Netzwerkstruktur unter diesen Bedingungen nicht ausreicht. Die Zugabe von p-Toluolsulfonsäure stabilisiert durch katalytische Umesterung die Grenzflächen.

Die erfindungsgemäßen Polymerblends können ggf. zunächst granuliert und als Granulate an Weiterverarbeiter geliefert werden. Andererseits können sie auch direkt zu Fertigprodukten verarbeitet werden. Die Blends eignen sich insbesondere zur Herstellung von antistatischen, elektrisch leitfähigen Beschichtungen, Folien, Formteilen oder Formkörpern.

Wenn man die aus den Polymerblends hergestellten Folien oder Formteile mechanisch verstreckt, führt dies zu einer Ausrichtung der Leiterbahnen mit der Folge, daß die verstreckten Materialien eine Vorzugsstromrichtung zeigen, was für verschiedene Anwendungen besonders vorteilhaft sein kann.

Zur Erläuterung der Erfindung sollen die nachfolgenden Beispiele dienen, auf welche die Erfindung jedoch nicht beschränkt ist.

### Beispiel 1

In einen Innenmischer wurden nacheinander 75 Gew.-% Polystyrol, 15 Gew.-% eines Styrol-Butadien-Styrol-Radialblockcopolymeren, 3,5 Gew.-% übliche Stabilisatoren und Verarbeitungshilfsmittel sowie 6,5 Gew.-% Leitruß (Ketjenblack EC® der Firma Akzo) gegeben und 4 bis 5 Min. lang bei ca. 180°C vermischt (das Füllvolumen des Mischers betrug 25 I). Anschließend wurde der gebildete Polymerblend granuliert. Nach Verpressen zu einer Platte wies das Material einen Oberflächenwiderstand (gemessen mit einer Ringelektrode nach DIN 53482) von 0,1 bis 2.10³ Q auf. Durch Extrudieren konnten aus dem Granulat tiefziehfähige Platten hergestellt werden, die einen Oberflächenwiderstand von 0,5 bis 5.10⁴ Ω aufwiesen. Die Platten besaßen eine Schlagzähigkeit (DIN 53453) "ohne Bruch" und eine Kerbschlagzähigkeit von 14 mJ/mm².

### Beispiel 2

Wie in Beispiel 1 beschrieben wurden zu 79 Gew.-% Ethylen-Vinylacetat-Copolymer (mit einem Vinylacetatgehalt von 7 %) neben üblichen Stabilisatoren und Verarbeitungshilfsmitteln 20 Gew.-% Leitruß gegeben und bei 170°C miteinander vermischt. Das so erhaltene Leitfähigkeitskonzentrat (spezifischer Widerstand nach der Vierpunktmethode ca. 5 Qcm) wurde in einem zweiten Arbeitsgang mit stabilisiertem Polyvinylchlorid-Granulat (K-Wert 67 bzw. 70) granuliert oder gleich zu einem Fertigprodukt (z. B. einer Platte). extrudiert, wobei die Massetemperatur bei ca. 185 bis 190°C lag. Der erhaltene halbleitende Polymerblend bzw die fertige Platte zeigte eine Schlagzähigkeit "ohne Bruch" sowie die in der unten folgenden Tabelle 1 aufgeführten elektrischen Eigenschaften.

### Beispiel 3

In analoger Weise wurden Leitfähigkeitskonzentrate unter Verwendung von Styrol-Butadien-Styrol-Copolymer, chloriertem Polyethylen, Styrol-Acrylnitril-Copolymer. Polyamid-6,12 und Polycaprolacton hergestellt. Nach Extrudieren mit Polymer B wurden die in der nachfolgenden Tabelle enthaltenen Ergebnisse erhalten.

Die Ergebnisse zeigen, daß hier der angestrebte Oberflächenwiderstand von < 10⁶ Q mit verschiedenen Polymerkombinationen bereits bei einem Rußgehalt von 4 Gew.-% erreicht wird, und andererseits kommt man mit Rußgehalten zwischen 6 und 10 Gew.-% zu Oberflächenwiderstandswerten, welche bislang überhaupt nicht oder nur mit wesentlich höheren Rußgehalten erzielt werden konnten.

### Beispiel 4

Von den nach Beispiel 1 bis 3 erhaltenen Polymerblends wurden mit Hilfe eines Mikrotoms für die lichtmikroskopische Untersuchung Schnitte angefertigt und bei tausendfacher Vergrößerung näher untersucht.
Figur 1 zeigt das Bild, welches ein Polymerblend aus PEC/SAN und ABS im Verhältnis 3 : 7 lieferte. Man erkennt deutlich die Leiterbahnen aus rußhaltigem Polymer A in der Matrix aus Polymer B.
Figur 2 zeigt den Polymerblend des Beispiels 1, während
Figur 3 einen Ausschnitt aus der Figur 2 darstellt.

Man erkennt deutlich, daß sich der Leitfähigkeitsruß weitgehend in der Polystyrolphase befindet, während das SBS-Radialblock-Copolymer in der Matrix dispergiert ist, ohne die Leitfähigkeitsbrücken zu unterbrechen.

### Beispiel 5

In an sich bekannter Weise wurde Polyacetylen mit Polycaprolacton (Molekulargewicht = 20.000) vermengt, wobei im Unterschied zur oben genannten Patentanmeldung ein Konzentrat mit einem Polyacetylengehalt von 15 Gew.-% hergestellt wurde. Die fehlerfreie Dispergierung wurde überprüft, indem drei Teile des Polyacetylen-Polycaprolactonkonzentrats mit 100 Teilen Polycaprolacton auf einem Walzenstuhl vermischt und in einer Laborpresse dünn ausgepreßt wurden. Es zeigte sich eine tiefblaue Farbe und es waren keine schwarzen Punkte (Polyacetylenagglomerate) zu erkennen. Das Polyacetylenkonzentrat wurde auf einem Einschnecken-Extruder mit den in der folgenden Tabelle genannten Polymeren B zu einem Polymerblend extrudiert, wobei entweder ein Granulat oder ein Fertigprodukt hergestellt wurde. Das erhaltene Produkt kann beispielsweise durch Behandlung mit Jod leitfähiger gemacht ("dotiert") werden. Es wurden die in der folgenden Tabelle zusammengestellten Ergebnisse erhalten.

Aus den vorstehenden Polymerblends wurden wiederum Mikrotomschnitte angefertigt und lichtmikroskopisch bei tausendfacher Vergrößerung untersucht.
Figur 4 zeigt das erhaltene Bild für die Leiterbahnen aus Polyacetylen/Polycaprolacton in Polyetherpolyurethan als Matrix (Polymer B).
Figur 5 zeigt einen Schnitt durch einen Polymerblend derselben Art, jedoch mit Acrylnitril-Methacrylat-Butadien-Copolymer als Matrix bzw. Polymer B.
Figuren zeigen vergrößerte Ausschnitte der Figur 4 in denen man die Leiterbahnen deutlich erkennt. Diese
6 und 7 iegen jedoch nicht in einer Ebene, sondern bilden ein dreidimensionales Netzwerk, von dem aufgrund der geringen Tiefenschärfe des Mikroskops jeweils nicht alle Teilchen des Leitfähigkeitskonzentrats scharf abgebildet werden; die nicht ausgefüllten Kreise stellen solche nicht scharf abgebildeten Teilchen dar.

### Beispiel 6

Eine Mischung von 1,2 % TCNQ-Komplex in PCL wird in einem Innenmischer mit der gleichen Menge EVA (30 % VA) bei 130 - 160° vermischt. Die erhaltene Masse wird zu einer Folie ausgepreßt. Diese wird 30 sec. lang bei 190°C gepreßt, wobei sich der TCNQ-Komplex auflöst. Die Folie wird danach sofort 10 Min. lang in 95'C heißem Wasser getempert und danach in 15° kaltem Wasser abgeschreckt. Bei der Temperung bei 95° enstehen büschelförmige, sehr lange TCNQ-Komplex-Kristallnadeln.

Die Folie hat einen Oberflächenwiderstand von 3 x 10⁸ Ω (ohne TCNQ: ca.1012Q).

## Patentansprüche

1. Antistatische bzw. elektrisch halbleitende thermoplastische Polymerblends auf Basis von organischen Polymeren, elektrisch leitfähigen Stoffen und üblichen Zusätzen, dadurch gekennzeichnet, daß sie zwei teilverträgliche thermoplastische Polymere A und B enthalten, von denen das Polymer A bei gegebener Temperatur im Vergleich zum Polymer B eine niedrigere Schmelzviskosität aufweist und zwischen denen eine Löstichkeitsparameter-Differenz von etwa 0,3 bis 1,5 (cal/cm³)^{1/2} besteht, wobei das die kontinuierliche Phase bildende Polymer A im wesentlichen die elektrisch leitfähigen Stoffe enthält.

2. Polymerblends nach Anspruch 1, dadurch gekennzeichnet, daß sie als Polymere A und B jeweils eine der Kombinationen Ethylen-Vinylacetat-Copolymer/Polyvinylchlorid, Ethylen-Vinylacetat-Copolymer/Polyethylen,
chloriertes Polyethylen/Acrylnitril-Butadien-Styrol-Copolymer,
Styrol-Butadien-Styrol-Blockcopolymer/Polyethylen,
Polystyrol/Styrol-Butadien-Styrol-Blockcopolymer,
Polyamid-Copolymer/Polyamid, Polyamid/Polyoxymethylen,
Ethylen-Vinylacetat-Copolymer/Acrylnitril-Butadien-Styroi-Copolymer,
Poly-a-Methylstyrol/Polyvinylchlorid,
Ethylen-Vinylacetat-Kohlenmonoxid-Copolymer/Polyvinylchlorid,
Ethylen-Vinylacetat-Kohlenmonoxid-Copolymer/Polyurethan,
Polyurethan/Polyamid, Polyurethan/Polycarbonat,
Polycaprolacton/Polyetherpolyurethan, Polyesterpolyurethan/Polyvinylchlorid,
Polyurethan/Acrylnitril-Butadien-Styrol-Copolymer,
Polycaprolaction/Acrylnitril-Methacrylat-Butadien-Copolymer,
Polycaprolacton/Polyurethan oder Polycaprolacton/Ethylen-Vinylacetat-Copolymer enthalten.

3. Polymerblends nach den Ansprüchen 1 oder 2, dadurch gekennzeichnet, daß die Polymeren A und/oder B jeweils Mischungen von miteinander verträglichen thermoplastischen Polymeren sind.

4. Polymerblends nach einem der Ansprüche 1 bis 3, dadurch gekennzeichnet, daß das Gewichtsverhältnis Polyner A : Polymer B _{<} 1 : 1 ist.

5. Polymerblends nach einem der.Ansprüche 1 bis 4, dadurch gekennzeichnet, daß sie als leitfähige Stoffe Metallpulver oder -fasern, Kohlenstoffasern, Leitruß mit einer BET-Oberfläche > 250 m²/g und einer Dibutylphthalat-Absorption > 140 cm³/100 g, elektrisch leitfähige organische Polymere oder nichtpolymere organische Leiter oder deren Gemische enthalten.

6. Polymerblends nach einem der Ansprüche 1 bis 5, dadurch gekennzeichnet, daß sie die leitfähigen Stoffe in einer Menge von 0,5 bis 10 Gew.-%, bezogen auf das Polymerblend, enthalten.

7. Polymerblends nach den Ansprüchen 1 bis 6, dadurch gekennzeichnet, daß sie chemische Vernetzer für eines oder mehrere der Polymeren enthalten.

8. Verfahren zur Herstellung der Polymerblends nach den Ansprüchen 1 bis 7, dadurch gekennzeichnet, daß man
a) in einem ersten Schritt die leitfähigen Stoffe in einer Lösung oder Schmelze des Polymers A oder eines Präpolymers für das Polymer A dispergiert, ggf. das Lösungsmittel entfernt, und anschließend in einem bis zweiten Schritt das so hergestellte Leitfähigkeits-Konzentrat mit dem Polymer B aufschmilzt bzw. bei Verwendung eines Präpolymers polymerisiert, oder
b) die leitfähigen Stoffe direkt in eine Schmelze aus den Polymeren A und B eindispergiert und den so erhaltenen Polymerblend ggf. granuliert.

9. Verfahren nach Patentanspruch 8, dadurch gekennzeichnet, daß man das Verfahren b) auf die Polymerkombination Polystyrol (Polymer A) und Styrol-Butadien-Styrol-Copolymer (Polymer B) anwendet.

10. Verfahren nach einem der Ansprüche 8 oder 9, dadurch gekennzeichnet, daß man zur Vernetzung der Polymeren den chemische Vernetzer enthaltenden Polymerblend erhitzt oder daß man das Polymerblend bestrahlt.

11. Verfahren nach einem der Ansprüche 8 bis 10, dadurch gekennzeichnet, daß man die notwendige Teilverträglichkeit der Polymeren durch chemische Reaktion während der thermoplastischen Herstellung des Blends oder während dessen thermoplastischer Verformung erzeugt.

12. Verfahren nach Anspruch 11, dadurch gekennzeichnet, daß man an oder zwischen reaktiven Polymeren A und B katalysierte oder unkatalysierte Additions-, Veresterungs-, Umesterungs-, Verseifungs-, Umamidierungs- und/oder Eliminierungsreaktionen ausführt.

13. Verfahren nach einem der Ansprüche 11 oder 12, dadurch gekennzeichnet, daß man als Polymere A und B jeweils eine der Kombinationen Maleinsäureanhydrid-modifiziertes Ethylen-Propylen-Dien-Terpolymer/Polyamid,
Maleinsäureanhydrid-modifiziertes Polyethylen/Polyamid,
Maleinsäureanhydrid-modifiziertes Polyethylen/Polystyrol,
Maleinsäureanhydrid-modifiziertes Polystyrol/Polyethylen,
Polycaprolacton/Maleinsäureanhydrid-modifiziertes Polyethylen,
Polycaprolacton/Maleinsäureanhydrid-modifiziertes Ethylen-Propylen-Dien-Terpolymer,
Polycaprolacton/Maleinsäureanhydrid-modifiziertes Polystyrol,
Polyvinylalkohol/Ethylen-Vinylacetat-Copolymer,
Cellulosepropionat/Ethylen-Vinylacetat-Copolymer,
Cellulosepropionat/Polyethylenterephthalat,
Cellulosepropionat/Polycarbonat, Ethylen-Vinylacetat-Copolymer/Polyethylenterephthalat oder Ethylen-
Vinylacetat-Copolymer/Polycarbonat einsetzt.

14. Verwendung der Polymerblends nach den Ansprüchen 1 bis 7 zur Herstellung von permanent volumenantistatischen oder elektrisch halbleitenden Beschichtungen, Folien, Formteilen oder Formkörpern.

15. Verwendung nach Anspruch 13, dadurch gekennzeichnet, daß man die Folien, Formteile oder Formkörper zur Erzielung einer Vorzugsstromrichtung verstreckt.

## Claims

1. Antistatic or electrically semi-conductive thermoplastic polymer blends based on organic polymers, electrically conductive substances and the usual additives, characterized in that, they contain two partially compatible thermoplastic polymers A and B, of which polymer A at a given temperature has a lower melting viscosity in comparison to polymer B and between which there is a solubility-parameter difference of approximately 0.3 to 1.5 (cal/cm³)¹/², in which the polymer A, which forms the continuous phase, essentially contains the electrically conductive substances.

2. Polymer blends according to claim 1, characterized in that they contain one of the following combinations as polymers A and B: ethylene-vinylacetate-copolymer/polyvinyl chloride,
ethylene-vinylacetate-copolymer/polyethylene,
chlorinated polyethylene/acrylnitrile-butadiene-styrene-copolymer,
styrene-butadiene-styrene-block-copolymer/polyethylene,
polystyrene/styrene-butadiene-styrene-block-copolymer, r,
polyamide-copolymer/polyamide,
polyamide/polyoxymethylene,
ethylene-vinyl-acetate-copolymer/acrylnitrile-butadiene-styrene-copolymer,
poly-alphamethylstyrene/polyvinyl chloride,
ethylene-vinylacetate-carbon-monoxide-copolymer/polyvinyl chloride,
ethylene-vinylacetate-carbon-monoxide-copolymer-polyurethane,
polyurethane/polyamide, polyurethane/polycarbonate,
polycaprolactone/polyetherpolyurethane,
polyesterpolyurethane/polyvinyl chloride,
polyurethane/acryinitrile-butadiene-styrene-copolymer,
polycaprolactone/acryinitrile-methacrylate-butadiene-copolymer,
polycaprolactone/polyurethane or polycaprolactone/ethylene-vinylacetate-copolymer.

3. Polymer blends according to claims 1 or 2, characterized in that the polymers A and B are each mixtures of thermoplastic polymers which are compatible with one another.

4. Polymer blends according to one of the claims 1 to 3, characterized in that the weight ratio of polymer A Polymer B is < 1 : 1.

5. Polymer blends according to one of the claims 1 to 4, characterized in that they contain as conductive substances metal powder or metal fibres, carbon fibres, carbon black with a BET-surface > 250 m^{Z}/g and with a dibutylphthalate absorption > 140 cm³/100 g, electrically conductive organic polymers or non-polymer organic conductors or their mixtures.

6. Polymer blends according to one of the claims 1 to 5, characterized in that they contain the conductive substances in a quantity of 0.5 to 10 % by weight, referred to the polymer blend.

7. Polymers blends according to one of the claims 1 to 6, characterized in that they contain chemical crosslinking agents for one or more of the polymers.

8. Process for preparation of the polymer blends according to claims 1 to 7, characterized in that
a) in step one the conductive substances are dispersed in a solution or melt of polymer A or a prepolymer for polymer A, if necessary the solvent is removed, and finally in the second step the conductive concentrate thus prepared is melted down with polymer B or is polymerized using a prepolymer, or
b) the conductive substances are directly dispersed into a melt of the polymers A and B and, if necessary, the polymer blend thus obtained is granulated.

9. Process according to claim 8, characterized in that process b) is used for the polymer combination polystyrene (polymer A) and styrene-butadiene-styrene-copolymer (polymer B).

10. Process according to claim 8 or 9, characterized in that to crosslink the polymers the polymer blend containing the chemical crosslinking agent is heated or the polymer blend is irradiated.

11. Process according to claims 8 to 10, characterized in that the necessary partial compatibility of the polymers is produced by a chemical reaction during the thermoplastic preparation of the blend or during its thermoplastic deformation.

12. Process according to claim 11, characterized in that the following catalysed or non-catalysed reactions are carried out on or between the reactive polymers A and B: addition, esterification, interchange of ester radicals, saponification, interchange of amides and/or elimination.

13. Process according to claim 11 or 12, characterized in that one of the following combinations is used as polymer A and B:
maleic-acid-anhydride modified ethylene-propylene-dien-terpolymer/polyamide,
maleic-acid-anhydride-modified polyethylene/polyamide,
maleic-acid-anhydride-modified polyethylene/polystyrol,
maleic-acid-anhydride-modified-polystyrene/polyethylene,
polycaprolactone/maleic-acid-anhydride-modified polyethylene,
poly-caprolactone/maleic-acid-anhydride-modified ethylene-propylene-dien-terpolymer,
polycaprolactone/maleic-acid-anhydrid-modified polystyrene,
polyvinylalcohol/ethylene-vinylacetate-copolymer,
cellulose-propionate/ethylene-vinylacetate-copolymer,
cellulose-propionate/polyethyleneterephthalate cellulose-propionate/polycarbonate,
ethylene-vinylacetate-copolymer/polyethylene-terephthalate or ethylene-vinylacetate-
copolymer/polycarbonate.

14. Use of polymer blends according to claims 1 to 7 for the production of coating, films, moulded parts or moulded bodies which are permanently volume anti-static or electrically semi-conductive.

15. Use according to claim 13, characterized in that the films, moulded parts or moulded bodies are stretched to attain the preferred current direction.

## Revendications

1. Mélanges de polymères thermoplastiques antistatiques ou semiconducteurs de l'électricité, à base de polymères organiques, de substances conductrices de l'électricité et d'additifs usuels, caractérisés en ce qu'ils contiennent deux polymères thermoplastiques A et B partiellement compatibles, dont le polymère A présente, à une temperarature donnée, une plus faible viscosité à chaud que le polymère B, et entre lesquels existe une différence d'environ 0,3 à 1,5 (cal/cm³)¹/² de paramètre de solubilité, le polymère A, qui constitue la phase continue, contenant essentiellement les substances conductrices de l'électricité.

2. Mélanges de polymères selon la revendication 1, caractérisés en ce qu'ils contiennent, en tant que polymères A et B, l'une des combinaisons copolymère éthylène/acétate de
vinyle-polychlorure de vinyle,
copolymère éthylène/acétate de vinyle-polyéthylène,
polyéthylène chloré-copolymère acrylonitrile/butadiène/styrène,
copolymère séquencé styrène/butadiène/styrène-polyéthylène,
polystyrène-copolymère séquencé styrène/butadiène/styrène,
copolymère polyamide-polyamide, polyamide-polyoxyméthylène,
copolymère éthylène/acétate de vinyle-copolymère acrylonitrile/butadiène/styrène,
poly-a-méthylstyrène-polychlorure de vinyle,
copolymère éthylène/acétate de vinyle/monoxyde de carbone-polychlorure de vinyle,
copolymère éthylène/acétate de vinyle/monoxyde de carbone-polyuréthanne,
polyuréthanne-polyamide, polyuréthanne-polycarbonate,
polycaprolactone-polyéther polyuréthanne,
polyester polyuréthanne-polychlorure de vinyle,
polyuréthanne-copolymère acrylonitrile/butadiène/styrène,
polycaprolactone-copolymère acrylonitrile/méthacrylate/butadiène,
polycaprolactone-polyuréthanne ou polycaprolactone copolymère éthylène/acétate de vinyle.

3. Mélanges de polymères selon la revendication 1 ou 2, caractérisés en ce que les polymères A et/ou B sont chacun des mélanges de polymères thermoplastiques compatibles entre eux.

4. Mélanges de polymères selon l'une des revendications 1 à 3, caractérisés en ce que le rapport pondéral polymère A : polymère B est _{<} 1 : 1.

5. Mélanges de polymères selon l'une des revendications 1 à 4, caractérisé en ce qu'ils contiennent, en tant que substances conductrices, une poudre ou des fibres métalliques, des fibres de carbone, du noir de carbone conducteur ayant une surface BET > 250 m²/g et une absorption de phtalate de dibutyle > 140 _{CM}²/100 g, des polymères organiques conducteurs de l'électricité ou des conducteurs organiques non polymères, ou des mélanges de ceux-ci.

6. Mélanges de polymères selon l'une des revendications 1 à 5, caractérisés en ce qu'ils contiennent les substances conductrices en une quantité de 0,5 à 10 % en poids, par rapport au mélange de polymères.

7. Mélanges de polymères selon les revendications 1 à 5, caractérisés en ce qu'ils contiennent des agents chimiques de réticulation pour un ou plusieurs des polymères.

8. Procédé pour la préparation des mélanges de polymères selon les revendications 1 à 7, caractérisé en ce que
a) dans une première étape, on disperse les substances conductrices dans une solution ou masse fondue du polymère A ou d'un prépolymère pour le polymère A, éventuellement on élimine le solvant et ensuite, dans une seconde étape, on fait fondre le concentré conférant la conductibilité ainsi préparé, ou, dans le cas d'utilisation d'un prépolymère, on le polymérise, avec le polymère B, ou
b) on disperse les substances conductrices directement dans une masse fondue constituée des polymères A et B, et éventuellement on granule le mélange de polymères ainsi obtenu.

9. Procédé selon la revendication 8, caractérisé en ce que l'on applique le procédé b) à la combinaison de polymères polystyrène (polymère A) et copolymère styrène/butadiène/ styrène (polymère B).

10. Procédé selon l'une des revendications 8 ou 9, caractérisé en ce que, pour la réticulation des polymères, on chauffe le mélange de polymères contenant l'agent chimique de réticulation ou on irradie le mélange de polymères.

11. Procédé selon l'une des revendications 8 à 10, caractérisé en ce que l'on engendre la compatibilité partielle requise des polymères par réaction chimique pendant la préparation thermoplastique du mélange ou pendant le formage thermoplastique de celui-ci.

12. Procédé selon la revendication 11, caractérisé en ce que l'on effectue, sur ou entre des polymères A et B réactifs, des réactions d'addition, d'estérification, de transestérification, de saponification, de transamidation et/ou d'élimination, catalysées ou non catalysées.

13. Procédé selon l'une des revendications 11 ou 12, caractérisé en ce que l'on utilise, en tant que polymères A et B, l'une des combinaisons terpolymère éthylène modifié avec de l'anhydride maléique/propylène/diène- polyamide,
polyéthylène modifié avec de l'anhydride maléique-polyamide,
polyéthylène modifié avec de l'anhydride maléique-polystyrène,
polystyrène modifié avec de l'anhydride maléique-polyéthylène,
polycaprolactone-polyéthylène modifié avec de l'anhydride maléique,
polycaprolactone-terpolymère éthylène modifié avec de l'anhydride maléique/propylène/ diène,
polycaprolactone-polystyrène modifié avec de l'anhydride maléique,
poly(alcool vinylique)-copolymère éthylène/acétate de vinyle,
propionate de cellulose-copolymère éthylène/acétate de vinyle,
propionate de cellulose-polytéréphtalate d'éthylène,
propionate de cellulose-polycarbonate,
copolymère éthylène/acétate de vinyle-polytéréphtalate d'éthylène, ou copolymère éthylène/acétate de - vinyle-polycarbonate.

14. Utilisation des mélanges de polymères selon l'une des revendications 1 à 7, pour la préparation de revêtements, feuilles, pièces moulées ou corps moulés, à volume constant, antistatiques ou semiconducteurs de l'électricité.

15. Utilisation selon la revendication 13, caractérisée en ce que l'on étire les feuilles, pièces moulées ou corps moulés, pour l'obtention d'une direction préférentielle pour le passage du courant.
